# EUROPÄISCHE PATENTSCHRIFT

(11) **EP 0 847 323 B1**
(45) Veröffentlichungstag und Bekanntmachung des Hinweises auf die Patenterteilung: **06.12.2000**
(21) Anmeldenummer: 96930131.6
(22) Anmeldetag: 29.08.1996
(51) Int. Cl.: B24D 11/00, B24D 11/02

(54) **SCHLEIFBAND SOWIE VERFAHREN UND VORRICHTUNG ZUM HERSTELLEN DESSELBEN**
GRINDING BELT AND METHOD AND DEVICE FOR PRODUCING THE SAME
BANDE DE PON AGE, PROCEDE ET DISPOSITIF PERMETTANT DE LA PRODUIRE

(30) Priorität: 29.08.1995 DE 19531774
(43) Veröffentlichungstag der Anmeldung: 17.06.1998
(73) Patentinhaber: Hermes Schleifmittel GmbH & Co., D-22547 Hamburg (DE)
(72) Erfinder: PRAHL, Ernst, D-22589 Hamburg (DE); UHLMANN, Eckart, D-25335 Elmshorn (DE)
(74) Vertreter: Glawe, Delfs, Moll & Partner
(86) Internationale Anmeldenummer: EP9603804
(87) Internationale Veröffentlichungsnummer: WO9707936

(56) Entgegenhaltungen:
- WO-A-93/12911
- WO-A-95/22438
- US-A- 2 294 245
- US-A- 2 682 733
- US-A- 2 743 559

## Beschreibung

Die Erfindung betrifft ein Schleifband gemäß Oberbegriff des Anspruchs 1 und ein Verfahren zur Herstellung eines solchen Schleifbands gemäß Oberbegriff des Anspruchs 24. Ein derartiger Schleifband und ein Verfahren zu seiner Herstellung sind z.B. aus der WO-A-95/22438 bekannt.

Schleifbänder bestehen aus einer flexiblen Unterlage, die die Schleifkräfte überträgt, und einer darauf mittels eines Bindemittels verankerten Schleifkornschicht. In der Regel werden zunächst bis zu 3000 Meter lange, zu Rollen aufgewickelte Bahnen der bereits mit Bindemittel und Schleifkorn beschichteten Unterlage hergestellt. Aus diesen Bahnen werden die einzelnen Schleifbänder konfektioniert, indem aus einer Bahn entsprechend den Maßen des anzufertigenden Schleifbandes Streifen abgetrennt und deren Enden mittels besonderer Verbindungstechniken zur Bildung eines endlosen Schleifbands zusammengefügt werden. Die Verbindungsstelle bildet im Verlauf des Schleifbands eine unerwünschte Inhomogenität sowohl wegen der veränderten Flexibilität, als auch der erhöhten oder verringerten Dicke, durch die das Laufverhalten des Bandes und das Eingriffsverhalten der Kornspitzen beeinträchtigt und Fehler des Schleifbildes verursacht werden können. Diese Nachteile können auch nicht gänzlich dadurch vermieden werden, daß die Verbindungsstelle schräg oder gar unter spitzem Winkel zur Bandlaufrichtung angeordnet wird (US-A 4,018,578, EP-A 626238), zumal eine solche Anordnung in der Regel in Konflikt kommt mit der Forderung, die Richtung größter Zugfestigkeit und geringster Dehnung der Unterlage in Bandlaufrichtung anzuordnen. Durch die Verwendung von extrem dünnen Folien zum Verkleben der Verbindungsstelle sowie durch das Einlegen der Folie in entsprechend ausgefräste Vertiefungen wurden in der Vergangenheit zwar wesentliche anwendungstechnische Verbesserungen erreicht, jedoch sind diese nur möglich durch den Einsatz hochwertiger Materialien sowie einer präzisen, maschinell und personell aufwendigen Fertigungstechnik.

Die Vielzahl verbesserter Verbindungstechniken sowie die stetige Optimierung der hierbei zur Anwendung kommenden Klebstoffe und Verstärkungsfolien haben nichts an der Tatsache geändert, daß die Verbindungsstelle zum einen anwendungstechnisch immer wieder die Grenzen des Werkzeugeinsatzes bestimmt und zum anderen durch Verschleiß (Reißen) ein vorzeitiges Versagen des Schleifbandes verursachen kann.

Zur gänzlichen Vermeidung der Verbindungsstelle ist es bekannt (DE-C 814407), die für ein Schleifband bestimmte Unterlage endlos in der gewünschten Länge aus mehreren Lagen eines flächigen Grundmaterials spiralförmig zu wickeln, so daß die in den Endbereichen des Grundmaterials entstehende Inhomogenität sich nur auf einen Bruchteil der Gesamtdicke der Unterlage bezieht und dadurch kaum noch in Erscheinung tritt. Jedoch hat dies den Nachteil, daß das Grundmaterial sehr dünn sein muß und in seiner Mehrschichtigkeit zu teuer wird.

Ferner ist es bekannt, auf der Innenseite einer Hohltrommel das Fasermaterial für eine Schleifbandunterlage unter der Wirkung der Fliehkraft von Kunstharz durchdringen zu lassen und dadurch eine endlose Schleifbandunterlage zu schaffen (WO 95/00294). Eine einheitliche Oberflächen- bzw. Rückseitenstruktur, wie sie bei verbindungsstellenfreien Schleifbändern vorliegt, scheint eine derartige Unterlage jedoch nur bei Verwendung weicher, vliesartiger Fasermaterialien aufzuweisen, während die Verwendung von festem und dehnungsarmem Texilmaterial mit in Bandrichtung verlaufenden Fäden im Bereich der benachbarten Enden dieses Texilmaterials zu einer Schwachstelle oder zu Inhomogenität führen muß.

Der Erfindung liegt daher die Aufgabe zugrunde, ein Schleifband der eingangs genannten Art zu schaffen, das verbindungsstellenfrei ist und hohe Querfestigkeit aufweist. Es sollen ferner ein Herstellungsverfahren und eine dafür geeignete Vorrichtung zur Verfügung gestellt werden.

Die erfindungsgemäße Lösung besteht darin, daß die Fäden zwischen raumfrei miteinander verbunden werden.

Da der Fadenzusammenhalt in Querrichtung hinreichend fest ist, kann ggf. auf weitere Bestandteile der Unterlage bzw. des Schleifbands, die dessen Querfestigkeit begründen, verzichtet werden. Besonders zweckmäßig ist jedoch eine Ausführungsform, bei welcher eine Hilfsunterlage vorgesehen ist und die Fadenbindung zur Verbindung der einzelnen Fäden mit der Hilfsunterlage ausgebildet ist.

Der Winkel zwischen der Richtung des Schleifbands und der Fadenrichtung soll nicht größere als 3° sein. Er liegt besser unter 1°, noch besser unter 0,5°. Die Fadenrichtung stimmt demzufolge mit der Laufrichtung des Bands im wesentlichen überein, so daß auch die Richtung der größten Festigkeit und geringsten Dehnung des fertigen Schleifbands mit der Bandlaufrichtung übereinstimmt.

Die Hilfsunterlage hat die Aufgabe, die Herstellung der Schleifbandunterlage im Wickelprozeß zu vereinfachen und die Ablösung dieser Schicht von der Wickelvorrichtung zu erleichtern. Sie kann auch Aufgaben im fertigen Schleifband übernehmen, insbesondere einen Beitrag zur Bildung der Querfestigkeit des Schleifbands zu leisten oder die Fadenschicht vor rückseitigem Abrieb durch die das Schleifband antreibenden Rollen oder durch ein Stützelement, das das Schleifband gegen ein Werkstück preßt, zu schützen. In der Regel ist deshalb die Hilfsunterlage Bestandteil des fertigen Schleifbandes. Es kann jedoch Anwendungen geben, in denen sie im Schleifband unerwünscht oder entbehrlich ist. In diesem Fall wird eine Hilfsunterlage bzw. das diese mit dem Faden verbindende Bindemittel derart ausgewählt, daß ein einfaches Entfernen der Hilfsunterlage möglich ist. Die Querfestigkeit des Schleifbandes kann dann beispielsweise durch eine faserverstärkte Fadenbindung gewährleistet sein. Werden entsprechende Vorkehrungen - z.B. Aufbringen einer Trennschicht auf die Kontaktflächen der Winkeleinrichtung - getroffen, so ist eine Fertigung auch gänzlich ohne Hilfsunterlage möglich.

Je nach ihren Aufgaben kann die Hilfsunterlage aus unterschiedlichem Material gebildet sein, beispielsweise aus Faserund Textilmaterial wie Vlies, Gewebe oder Gewirke. Sie kann von Kunststoff- oder Metallfolien gebildet sein. Auch Kombinationen mehrerer solcher Flächenmaterialien kommen in Frage. Sie kann auf der Seite, die der zu bildenden Fadenschicht abgewandt ist, bereits bekörnt sein. Wenn es auf hohe Gleichförmigkeit und Dimensionsstabilität ankommt, bieten sich beispielsweise Polyester- oder Polyimidfolien an. Wenn die Strukturrauheit von Textilmaterial nicht als nachteilige empfunden wird, bieten sich Gewebe oder insbesondere Gewirke an. Vorzugsweise sollte die Hilfsunterlage derart beschaffen sein, daß sie die Querfestigkeit des Schleifbandes gewährleistet. Dessen Festigkeit in Bandlaufrichtung sollte sie jedoch im Verhältnis zur Längsfestigkeit der Fadenlage möglichst wenig beeinflussen. Sie sollte auch die Flexibilität in Bandlaufrichtung möglichst wenig beeinflussen, damit sich an ihrer Stoßstelle keine wesentliche Unstetigkeit der Schleifbandeigenschaften ergibt.

Es ist in erster Linie vorgesehen, daß die Fadenbindung von einem klebend wirkenden und erhärtenden Material gebildet wird, zumal man dafür auf bewährte Werkstoffe und Techniken zurückgreifen kann. Jedoch kann erfindungsgemäß auch vorgesehen sein, daß die Fäden mit der Hilfsunterlage und/oder miteinander verschweißt sind. Beispielsweise können monofile oder bändchenförmige Fäden aus thermoplastischem Kunststoffmaterial mit einer die Hilfsunterlage bildenden Folie aus entsprechendem Material durch Laserverschweißung verbunden werden. Ferner können monofile Fäden auch durch Reib- oder Preßschweißung miteinander verbunden werden.

Das für die Bildung der Fadenbindung bestimmte, noch nicht verfestigte Harzmaterial wird beispielsweise flächig oder auch nur auf jene Stelle der Hilfsunterlage aufgetragen, auf welche zunächst der gewickelte Faden abgelegt wird. Statt dessen kann die Masse aber auch auf den Faden aufgebracht und von diesem zur Wickelstelle transportiert werden. Die sofortige Fixierung des Fadens auf der Hilfsunterlage ist durch eine auf dieser befindlichen Kontaktklebeschicht möglich; in diesem Fall dient die Fadenbindung dem Zustandekommen einer ausreichenden Querfestigkeit.

In einer vorteilhaften Ausführungsform des erfindungsgemäßen Schleifbands ist die Hilfsunterlage auf der der Kornschicht abgewandten Seite der Fäden gelegen. Die Unterlage braucht dann vor dem Aufbringen der Kornschicht nicht gewendet zu werden.

In der Regel ist es zweckmäßig, vor dem Aufbringen der Kornschicht noch eine Füllbindung auf die Fäden aufzubringen, die die Fadenzwischenräume auf der der Hilfsunterlage abgewandten Seite ausfüllt und ggf. auch die Fäden bzw. die Fadenzwischenräume ganz oder teilweise überdeckt. Letzeres ist vor allem vorteilhaft, wenn das Material der Korn-Grundbindung nicht hinreichend auf dem Fadenmaterial haftet oder wenn es insbesondere bei feiner Bekörnung notwendig ist, eine glatte, gleichmäßige Fläche für den Kornauftrag zu schaffen.

Die Füllbindung kann auch zur Bildung der Querfestigkeit des Schleifbands herangezogen werden, indem sie beispielsweise durch Fasern verstärkt wird. Diese können in Form eines Flächengebildes - z.B. eines Vlieses - oder im Fall eines Harz-Faser-Gemisches als Inhaltsstoff des Harzes eingebracht werden. Wenn es darauf ankommt, in diesem Bereich des Schleifbands für größere Querfestigkeit zu sorgen, können zwischen die Füllbindung und die Korn-Grundbindung auch noch weitere Elemente eingefügt werden, beispielsweise in Querrichtung verlaufende Fadenscharen oder eine Folie aus Kunststoff oder Metall oder dergleichen.

Die Füllbindung und die Korn-Grundbindung brauchen hinsichtlich des Auftrags und der stofflichen Eigenschaften nicht gesondert zu sein. Vielmehr kann die Füllbindung auch als Grundbindung für das Korn verwendet werden. Dies gilt auch im Falle einer Faserverstärkung der Füllbindung. Die Füllbindung kann auch mit der Fadenbindung zusammenfallen, indem beispielsweise die Fadenbindung beim Wickelvorgang in solcher Weise zugeführt wird, daß sie den Fadenzwischenraum auch auf der von der Hilfsunterlage abgewandten Seite füllt. Oder es kann auf die Zugabe von Bindemittel während des Wickelns verzichtet werden und stattdessen anschließend von der der Hilfsunterlage abgewandten Seite her das Bindemittel so aufgebracht werden, daß es die Fadenzwischenräume hinreichend tief, ggf. bis zur Hilfsunterlage hin, durchdringt. Die Füllbindung kann somit im Hinblick auf die Terminologie der Ansprüche Teil der Fadenbindung sein oder diese (ggf. gemeinsam mit der Grundbindung) bilden.

Es ist nicht unbedingt erforderlich, die Kornschicht auf der der Hilfsunterlage abgewandten Seite der Fadenschicht anzuordnen. Vielmehr kann die Unterlage nach dem Wickeln der Fäden und hinreichendem Erhärten der Fadenbindung und ggf. der Füllbindung gewendet werden. Oder die Hilfsunterlage wird nach dem Wickeln der Fadenschicht aufgebracht. Anschließend wird die Kornschicht auf die Rückseite der Hilfsunterlage oder nach dem Abziehen der Hilfsunterlage auf die Rückseite der Fadenschicht aufgebracht. Insbesondere bei Verwendung von feinem Schleifkorn kann es vorteilhaft sein, die aus glatter Hilfsunterlage, Fäden, Fadenbindung und/oder Füllbindung bestehende Unterlage zu wenden und die glatte Oberfläche der Hilfsunterlage mit Bindemittel und Schleifkorn zu versehen. In diesem Fall können verhältnismäßig grobes Fadenmaterial und größere Fadenabstände gewählt werden, ohne daß dies unmittelbaren Einfluß auf die Oberflächenstruktur des Werkzeugs hat.

Beim Wickeln der Fäden sollte deren Dehnung nahezu ebenso groß sein wie die Dehnung der zuvor auf der Wickelvorrichtung aufgespannten Hilfsunterlage, sofern beabsichtigt ist, daß die Hilfsunterlage einen Teil der Schleifbandunterlage bildet. Anderenfalls kann es geschehen, daß nach dem Abnehmen der Unterlage oder des Schleifbands von der Wickelvorrichtung die Hilfsunterlage sich vom Fadenverband teilweise löst.

Die Fäden werden zweckmäßigerweise einschichtig angeordnet, was in Sonderfällen eine mehrschichtige Anordnung nicht ausschließt. Im letztgenannten Fall werden die Fäden dann durch die Fadenbindung und/oder die Füllbindung miteinander verbunden.

Die Fäden können auch dadurch miteinander verbunden werden, daß sie von der späteren Kornseite her galvanisch eingebunden werden.

Erfindungsgemäß werden die Fäden zwischenraumfrei angeordnet. Eine noch homogenere Fadenschicht erzielt man, wenn sie einander überlappend (bei länglichem Querschnitt) oder unter gegenseitiger Formanpassung angeordnet werden. Letzteres läßt sich bei lockerer Fadenstruktur erzielen, wie sie insbesondere bei Rovings (nicht oder wenig gezwirnte Faserstränge) vorhanden ist. Ferner kann es erwünscht sein, daß die Fasern locker strukturierter Fäden sich im Wickelprozeß auf der Hilfsunterlage ausbreiten. Dies gilt insbesondere für hochfestes Material wie Kohlenstoffasern oder Aramidfasern, bei denen die Fadenschicht oder Faserschicht insgesamt dünn sein kann aber dennoch eine möglichst gleichmäßige Verteilung der Fasern über die Breite erwünscht ist.

Es können nach bekannten Gesichtspunkten die für den jeweiligen Anwendungsfall geeignetesten Fadenstrukturen und Fadenwerkstoffe ausgewählt werden. Mit dem Begriff "Faden" ist jedes wickelbare Strukturelement gemeint, dessen Querschnittsabmessungen sehr klein sind gegenüber der Schleifbandbreite. Es kann sich um Monofilamente handeln, die nicht unbedingt runden Querschnitt zu haben brauchen. Ein quadratischer oder rechteckiger Querschnitt (Bändchen) kann zur Erzielung einer flächigen, belastbaren Verbindung jeweils angrenzender Fadenwindungen zweckmäßig sein. Ihre Breite überschreitet vorzugsweise nicht das Zehnfache ihrer Dicke. Eine zusätzliche Stabilisierung durch eine Hilfsunterlage oder eine Füllschicht kann dadurch entbehrlich werden. Dies gilt auch für Fadenmaterialien mit einer Vielzahl von einzelnen, quer zur Erstrekkungsrichtung des Fadens orientierten Fasern oder Fadenkomponenten. Es kann sich aber auch um Filament- oder Stapelfaserfäden handeln. Stoffliche Eignung besitzen je nach Anwendungsfall beispielsweise Baumwolle, Polyester, Aramid, Glas- oder Kohlenstoffasern sowie Metalle und ähnliche Werkstoffe. Ferner kann es sich um Mischwerkstoffe handeln wie metallisch oder leitend beschichtete Materialien.

Es kann ein einziger Faden vorgesehen sein. Zur Beschleunigung des Wickelvorgangs können aber auch mehrere gesonderte Fäden als Gruppe nebeneinander gewickelt werden. Die Fäden der Fadengruppe können einzeln oder gemeinsam auf die Wickelunterlage aufgeführt werden. Im letzteren Falle kann die Fadengruppe aus gesonderten Fäden bestehen, die lediglich durch die Fadenführer der Wickelvorrichtung zusammengeschlossen werden. Die Fäden können aber auch zuvor zu einem Band vereinigt worden sein, beispielsweise durch gegenseitige Verklebung oder durch Verbindung der einzelnen Fäden mit einem Trägerband. Dieses braucht keine wesentliche Festigkeit zu besitzen und kann daher aus Papier oder Vliesmaterial oder dergleichen bestehen. Es ist nicht erforderlich (aber auch nicht ausgeschlossen), daß es in der Schleifbandunterlage eine Funktion übernimmt. Es kann ggf. nach dem Wickeln entfernt werden.

Zum Wickeln der Fadenschicht eignet sich eine Wickeltrommel, deren Wickelumfang der zu erzeugenden Schleifbandlänge gleicht. Damit das Produkt abgenommen werden kann, sollte der Wickelumfang verminderbar sein. Statt einer Trommel kann die Wickelvorrichtung auch mehrere (insbesondere ein Paar) von einem Wickelstützband umlaufender Walzen aufweisen, wobei die Länge des Wickelstützbands der Länge des zu erzeugenden Schleifbands gleicht. Das Wickelstützband kann ggf. die Hilfsunterlage bilden. Es kann aber auch ein zusätzliches Stützband vorgesehen sein, auf das die Hilfsunterlage aufgespannt wird. Das Wickelstützband kann auch dazu verwendet werden, die Abnahme des gewickelten Produkts und ggf. dessen Transfer zur Weiterverarbeitung zu erleichtern. Wenn beispielsweise ein Bindemittel in dem Produkt eine Aushärtungszeit benötigt, die länger ist als die auf der Wickelmaschine wünschenswerte Aufenthaltszeit, kann das Produkt stabilisiert durch das Stützband von der Wickelvorrichtung abgenommen und einer weiteren Lager- oder Verarbeitungsstation zugeführt werden. Es kann auf einem und demselben Stützband mehrere Herstellungs- und Verarbeitungsstationen durch laufen.

Die Verwendung eines Stützbands hat auch den Vorteil, daß es in vielen Fällen leichter von der Wickelvorrichtung - sei dies ein Walzenpaar oder eine Trommel - trennbar ist als eine unmittelbar auf die Wickelvorrichtung gewickelte Unterlage. Hingegen kann das von der Wickelvorrichtung abgenommene Stützband leicht von der Unterlage getrennt werden. Dies gilt unabhängig von der Art der Wickelvorrichtung. Im Falle der Verwendung einer Wickeltrommel besteht es zweckmäßigerweise aus einem dünnwandigen, vorzugsweise metallischen Zylinder, der durch nur geringe Umfangsänderungen der Wickeltrommel auf diese aufgebracht und gespannt bzw. entnommen werden kann. Die gewickelte Schleifbandunterlage - sofern sie nicht bereits auf der Wickelmaschine durch Beschichten und Bekörnen weiterverarbeitet wurde - kann aufgespannt auf der Hilfsvorrichtung von der Wickelmaschine entnommen werden und dann einfach von dieser getrennt oder auch in dieser Aufspannung anderen Verarbeitungseinrichtungen zugeführt werden.

Wegen der Verbindungsstellenfreiheit und der Möglichkeit, die Fäden der Unterlage ohne strukturelle Dehnung (wie sie bei Gewebe oder ähnlichen Textilstrukturen vorhanden ist) in Längsrichtung des Schleifbands verlaufen zu lassen, wird die Unterlage des erfindungsgemäßen Schleifbands besonders hohen Anforderungen gerecht, wie sie für den Einsatz von Hochleistungsschleifmitteln (z.B. Diamant oder kubisches Bohrnitrid) gelten, für die eine galvanische Bindung zweckmäßig ist. Diese kann auf eine Unterlage mit elektrisch leitfähigem Faden und/oder elektrisch leitfähiger Füllbindung aufgebracht werden.

Gebrauchte Schleifbänder können einzelne Schichten enthalten, die als Sondermüll zu entsorgen sind. Ihretwegen kann es notwendig sein, das gesamte Schleifband als Sondermüll einzuordnen. Ferner kann es erwünscht sein, Stoffe in bestimmten Schichten eines Schleifbands zu verwerten, ohne daß sie mit bestimmten Fremdstoffen, die in anderen Schichten desselben Schleifbands zu finden sind, verunreinigt sind. Die Erfindung sieht deshalb vor, daß das Schleifband an geeigneter Stelle konstruktive oder stoffliche Elemente enthält, die es gestatten, die beiderseits der Trennschicht liegenden Teile des Schleifbandes zu separieren. Diese Trennschicht kann sich beispielsweise gegenüber benachbarten Schichten durch eine geringere Trennwiderstandsfähigkeit auszeichnen, wobei diese ggf. auch erst durch geeignete chemische oder physikalische Behandlung vor oder während der Trennung zustandekommt. Es kann sich beispielsweise um eine thermoplastische Schicht handeln, die die Trennung der beiderseits von ihr befindlichen Schleifbandschichten bei erhöhter Temperatur gestattet. Die Gedanken dieses Absatzes und des Anspruchs 24 verdienen Schutz ggf. unabhängig von den anderen Ansprüchen.

Es ist nicht erforderlich, die Schleifkornbeschichtung auf derselben Maschine wie das Wickeln der Unterlage vorzunehmen. Jedoch besteht ein besonderer Vorteil der Erfindung darin, daß die gesamte Herstellung eines Schleifbandes in einem Zuge erfolgen kann, während die Unterlage auf einer und derselben Tragstruktur möglichst in einer und derselben Maschine gehalten wird.

Die erfindungsgemäße Fertigungstechnik ermöglicht die Herstellung von Schleifbändern unterschiedlicher Größe und Beschaffenheit, ohne daß - wie bei der herkömmlichen Fertigung bestehend aus Grundfertigung und Weiterverarbeitung - stets auf spezifische Halbzeuge in Form von Bahnen bereits bekörnter Unterlage zurückgegriffen werden muß. Demnach entfällt nicht nur das Erfordernis der Verfügbarkeit eines umfangreichen Sortiments an Halbfertigprodukten, sondern darüber hinaus wird auch ein höheres Maß an Fertigungsflexibilität und Produktvielfalt erreicht, indem praktisch alle die spezifischen Eigenschaften des Werkzeuges bedingenden Konstruktions- und Strukturelemente zu Beginn der Fertigung festgelegt werden können. Die derart erhaltenen Produkte sind rasch verfügbar und könnten auch dezentral in vergleichsweise kleinen Produktionseinrichtungen gefertigt werden. Die herkömmliche Abfolge von Unterlagenfertigung, Grundfertigung und Konfektionieren wird zugunsten einer flexibel steuerbaren, modular strukturierten Komplettfertigung überwunden. Die Unterlagen werden bereits in Form des späteren Werkzeuges hergestellt, so daß eine flexible, auftragsbezogene Produktionsweise möglich wird. Das Erfordernis, Grundware in über 1000 verschiedenen Modifikationen für die auftragsbezogene Weiterverarbeitung bereitzuhalten, entfällt somit ebenso wie die aufwendige Weiterverarbeitung wie Ablängen der Grundware sowie Einlegen von Verbindungsstellen.

Die Erfindung wird im folgenden näher unter Bezugnahme auf die Zeichnung erläutert, die vorteilhafte Ausführungsbeispiele veranschaulicht. Es zeigen:
- Fig. 1: eine Wickelanordnung mit einem Paar von Wickelwalzen,
- Fig. 2: eine entsprechende Anordnung mit einer Wickeltrommel,
- Fig. 3: den schematischen Aufbau eines erfindungsgemäßen Schleifbands in perspektivischer Darstellung schichtweise geöffnet,
- Fig. 4: eine Querschnittsdarstellung des Schleifbands gemäß Fig.3,
- Fig. 5: eine teilweise geschnittene, schematische Draufsicht,
- Fig. 6: einen Querschnitt mit überlappender Fadenstruktur,
- Fig. 7: einen Querschnitt mit doppelter Fadenlage,
- Fig. 8: eine Draufsicht auf eine doppelte Fadenlage mit sich kreuzenden Fäden und
- Fig. 9 bis 14: Querschnittsdarstellungen unterschiedlicher Ausführungsbeispiele.

Gemäß Fig. 1 wird auf eine aus zwei Walzen 1 mit veränderbarem Abstand bestehende Wickeleinrichtung zunächst eine Hilfsunterlage 2 aufgebracht, die eine dünn ausgebildete Hilfsverbindungsstelle 3 aufweist. Sie besteht beispielsweise aus einer Polyesterfolie. Ihre Länge entspricht der Länge des herzustellenden Schleifbands. Die Walzen 1 werden so eingestellt, daß die Hilfsunterlage 2 für den Wickelprozeß hinreichend gespannt aber so wenig wie möglich gedehnt ist. Die entsprechende Fadendehnung wird mittels der Fadenbremse 8 eingestellt. Auf die in Pfeilrichtung in Drehung versetzte Wickelvorrichtung wird ein Faden 4 gewickelt, wobei Windung neben Windung zu liegen kommt und wobei der Abstand der einzelnen Windungen voneinander in solcher Weise eingestellt wird, daß eine derart große Anzahl von Fadenwindungen auf eine Breiteneinheit des Schleifbands entfällt, daß dieses die gewünschte, von den Fäden gewährte Längsfestigkeit, Längsdehnung und Oberflächenstruktur aufweist. Der Faden 4 wird von einer Rolle 5 abgewickelt und durch einen Fadenführer 6 so geführt, daß der gewünschte Fadenabstand erreicht wird. Bei der in Fig. 2 dargestellten Wickelvorrichtung ist lediglich eine Wickeltrommel 7 vorgesehen, die aus mehreren im Verhältnis zueinander derart verstellbaren Trommelsegmenten besteht, daß die Umfangslänge der Trommel verändert wird und auf die jeweils gewünschte Bandlänge eingestellt werden kann. Wie im zuvor erläuterten Beispiel wird eine Hilfsunterlage 2 auf die Wickelvorrichtung gespannt, auf die anschließend der Faden 4 von der Rolle 5 über den Fadenführer 6 gewickelt wird. Um die Hilfsunterlage sicher an der Wickelvorrichtung zu halten, können die Oberflächen der Walzen 1 bzw. der Trommel 7 mit einer stark haftenden Oberfläche versehen werden.

Es können Einrichtungen vorgesehene sein, die zusätzlich dafür sorgen, daß der Faden die Wickeleinrichtung mit einer bestimmten Konfiguration erreicht, beispielsweise bei Rovings in Form ausgebreiteter Fasern oder bei Fäden mit rechteckigem Querschnitt in stets gleicher geometrischer Lage. Zum Festhalten des Fadens in der durch den Wickelvorgang ihm erteilten Lage ist die Fadenbindung vorgesehen, die zweckmäßiger vor dem Wickeln auf die Hilfsunterlage oder auf den Faden aufgebracht wird und diesen mit der Hilfsunterlage und/oder mit der zuvor aufgebrachten Fadenwindung verklebt oder in anderer Weise verbindet.

Statt die Fadenbindung schon vor oder während des Wickelvorgangs aufzubringen, besteht auch die Möglichkeit, zunächst den lediglich an seinem Anfangspunkt an der Hilfsunterlage oder der Wickelvorrichtung befestigten Faden ohne Fixierung zu wickeln, sein Ende wiederum an der Hilfsunterlage oder der Wickelvorrichtung zu befestigen und anschließend die Fadenbindung auf- bzw. einzubringen, durch die der Faden an der Hilfsunterlage und/oder an benachbarten Fadenwindungen befestigt wird.

Wenn die Fadenbindung vor bzw. während des Wickelvorgangs aufgebracht wird, kann sie so beschränkt werden, daß sie lediglich eine für die Handhabung der Elemente während des Herstellungsverfahrens hinreichende Fixierung des Fadens auf der Hilfsunterlage bzw. des Fadens an benachbarten Fäden zustandebringt. Die endgültige gegenseitige Verbindung der Elemente geschieht dann durch eine anschließend aufgebrachte Füllschicht. Jedoch besteht die Möglichkeit, die Fadenbindung von vornherein in so großer Menge vorzusehen, daß eine besondere Füllschicht entbehrlich wird.

Die durch die Füllbindung ergänzte Fadenbindung hat die Aufgabe, die Fäden fest in die Anordnung einzubinden. Sie kann ggf. die einzige Bindung für die Fäden bilden, beispielsweise dann, wenn eine vorher aufgebrachte Fadenbindung fehlt oder wenn diese beim Ablösen der Hilfsunterlage vom Schleifband mitabgelöst wird. Sie verbindet die Fäden miteinander und in Sonderfällen auch mit Hilfsunterlage. Bei feiner Bekörnung, die eine glatte Oberfläche der Schleifbandunterlage verlangt, trägt sie auch zur Bildung einer solchen gleichmäßigen Oberfläche bei, indem sie die Fadenzwischenräume füllt. Schließlich kann die Füllschicht auch zur Bildung der Querfestigkeit des Bandes beitragen, insbesondere dann, wenn sie Faserverstärkt ist (Fig.12). Darauf wird die Kornschicht in herkömmlicher Weise aufgebracht, wobei die Füllschicht gleichzeitig auch die Grundbindung für das Korn bilden kann.

Der Normalaufbau des Schleifbands mit Unterlage 2, Fadenbindung 10, Fäden 4, Füllschicht 11, Grundbindung 12, Korn 13 und schließlich Deckschicht oder Nachleimung 14 ist in Fig. 3 bis 5 veranschaulicht.

In Fig. 5 erkennt man den (zur Veranschaulichung vergrößert dargestellten) Winkel α, den die Fäden mit der Bandlaufrichtung bilden, sowie den Fadendurchmesser d_{F} und den Fadenabstand a_{F}, der unterseits von der Fadenbindung 10 und oberseits von der Füllbindung 11 ausgefüllt wird.

Eine besonders hohe Stabilität des Bandes in Diagonal- und Querrichtung erhält man dann, wenn man die benachbarten Fäden sehr innig miteinander verbindet. Dies gelingt beispielsweise durch überlappende Anordnung gemäß Fig. 6 unter Verwendung von Fäden, die eine längliche Querschnittsgestalt haben. Eine hohe Längszugfestigkeit je Breiteneinheit erhält man durch mehrschichtige Fadenanordnung, wie sie in Fig. 7 dargestellt ist. Dabei können die Fäden 4 der unteren Fadenlage parallel zu den Fäden 4' der oberen Fadenlage verlaufen, indem sie in derselben Richtung gewickelt werden, oder die Fäden 4' der oberen Fadenlage verlaufen gemäß Fig.8 antiparallel zu den Fäden 4 der unteren Fadenlage beispielsweise unter dem entgegengesetzt gleichen Winkel zur Bandlaufrichtung. Durch die letztere Anordnung kann man erreichen, daß trotz der geringen Winkelabweichung des Fadenlaufs von der Bandlaufrichtung das Festigkeitsmaximum und Dehnungsminimum in Bandlaufrichtung liegt. Für die Fäden 4' der oberen Fadenlage kann eine zusätzliche Fadenbindung 10' erforderlich sein, die gleichzeitig in bezug auf die untere Fadenlage die Füllbindung bildet.

Herkömmlich werden derartige Schleifbänder überwiegend unter Verwendung duromerer Harze hergestellt. Diese werden auch bei dem erfindungsgemäßen Schleifband normalerweise verwendet. Will man jedoch bei einem Schleifband der in Fig. 4 gezeigten Art das Korn gesondert von dem übrigen Schichtmaterial entsorgen, so schaltet man beispielsweise eine unter Energieeinwirkung - beispielsweise Wärmeeinwirkung - veränderliche Schicht ein, die beispielsweise von der Füllschicht 11 oder der Grundbindung 12 gebildet sein kann und die es z. B. nach Erwärmung des zu entsorgenden Schleifbands gestattet, die Kornschicht von der gewickelten Unterlagenkomponente zu trennen. In einer Ausführungsvariante wird die Hilfsunterlage aus einem thermoplastischen Werkstoff gewählt und die Kornschicht auf die freie Seite der Hilfsunterlage aufgebracht, so daß diese bei der Entsorgung die Trennung der Kornschicht und der gewickelten Komponenten ermöglicht.

Im folgenden werden einige besondere Ausführungsbeispiele besprochen.

Fig. 9 zeigt einen Aufbau, in welchem die Füllbindung und die Grundbindung der Kornschicht eine einheitliche Schicht bilden.

Gemäß Fig. 10 ist diese einheitliche Schicht mit einer Verstärkung durch Glasfasern und Kohlenstoffasern oder dergleichen zur Erhöhung der Querfestigkeit des Bandes ausgerüstet. Derartige Bänder sind besonders geeignet für Anwendung mit hoher Querbeanspruchung, wie sie bei ausgeprägter geometrischer Komplexität der Werkstücke auftritt.

Im Ausführungsbeispiel gemäß Fig. 11 sind die Fäden 4 jeweils durch eine lasergeschweißte Naht 15 mit der Hilfsunterlage verbunden. Diese bildet bzw. ersetzt die Fadenbindung. Die Füllbindung 11 bildet gleichzeitig die Grundbindung 12 für das Schleifkorn.

Während die vorgenannten Konstruktionen die Fixierung des Schleifkorns - vorzugsweise bestehend aus Korund oder Siliciumcarbid - mittels einer Kunstharzbindung vorsehen, kann beim Einsatz von Hochleistungsschleifmitteln (z. B. Diamant oder kubisches Bornitrid) eine galvanische Bindung zweckmäßig sein. Fig. 12 bis 14 zeigen Konstruktionen, die dafür geeignet sind. Im Falle der Ausführung gemäß Fig. 12 wird die Oberfläche der Füllschicht 11 durch eine elektrisch leitende Faserfüllung elektrisch leitfähig gemacht, so daß das Schleifkorn 13 darauf mittels einer galvanischen Schicht 12 gebunden werden kann. Im Beispiel gemäß Fig. 13 wird ein elektrisch leitender Faden zusätzlich zu der mit elektrisch leitenden Fasern gefüllten Füllschicht 11 benutzt. Vor dem Aufbringen der galvanischen Kornbindeschicht 11 wird die Oberseite des Bands geschliffen.

Im Ausführungsbeispiel gemäß Fig. 14 ist die galvanische Kornbindeschicht 12 unmittelbar auf den lückenlos gewickelten, geschliffenen, elektrisch leitenden Faden 4 aufgebracht.

## Patentansprüche

1. Schleifband mit einer Unterlage, die im wesentlichen in Schleifbandlaufrichtung verlaufende, die Bandbreite schraubenförmig durchlaufende, den größeren Teil der Längsfestigkeit des Schleifbands liefernde Fäden (4) und eine die Fäden miteinander verbindende Fadenbindung (10) umfaßt, dadurch gekennzeichnet, daß die Fäden (4) zwischenraumfrei miteinander verbunden sind.

2. Schleifband nach Anspruch 1, dadurch gekennzeichnet, daß der Winkel α zwischen der Schleifbandrichtung und der Fadenrichtung nicht größer als 3° ist.

3. Schleifband nach Anspruch 1 oder 2, dadurch gekennzeichnet, daß die Fadenbindung (10) die Fäden (4) unmittelbar miteinander verbindet.

4. Schleifband nach einem der Ansprüche 1 bis 3, dadurch gekennzeichnet, daß eine Hilfsunterlage (2) vorgesehen ist und die Fadenbindung (10) zur Verbindung der Fäden (4) mit der Hilfsunterlage (2) ausgebildet ist.

5. Schleifband nach Anspruch 4, dadurch gekennzeichnet, daß die Fadenbindung (10) die Fäden und die Hilfsunterlage klebend verbindet.

6. Schleifband nach Anspruch 4, dadurch gekennzeichnet, daß die Fäden (4) mit der Hilfsunterlage (2) durch eine Schweißnaht (15) verbunden sind.

7. Schleifband nach einem der Ansprüche 4 bis 6, dadurch gekennzeichnet, daß die Hilfsunterlage (2) einen wesentlichen Teil der Querfestigkeit des Schleifbandes liefert.

8. Schleifband nach einem der Ansprüche 1 bis 7, dadurch gekennzeichnet, daß die Hilfsunterlage (2) auf der der Kornschicht (13) abgewandten Seite der Fäden (4) gelegen ist.

9. Schleifband nach einem der Ansprüche 1 bis 8, dadurch gekennzeichnet, daß die Fadenbindung (10) querfest ausgebildet ist.

10. Schleifband nach einem der Ansprüche 4 bis 9, dadurch gekennzeichnet, daß die Fadenzwischenräume (a_{F}) auf der der Hilfsunterlage (2) abgewandten Seite von einer Füllbindung (11) ausgefüllt sind.

11. Schleifband nach Anspruch 10, dadurch gekennzeichnet, daß die Füllbindung (11) die Fäden (4) überdeckt.

12. Schleifband nach Anspruch 10, dadurch gekennzeichnet, daß die Füllbindung (11) querfest ausgebildet ist.

13. Schleifband nach Anspruch 10 oder 11, dadurch gekennzeichnet, daß die Füllbindung als Formausgleichsschicht ausgebildet ist.

14. Schleifband nach einem der Ansprüche 1 bis 13, dadurch gekennzeichnet, daß die Fäden (4) einschichtig angeordnet sind.

15. Schleifband nach einem der Ansprüche 1 bis 13, dadurch gekennzeichnet, daß die Fäden mehrschichtig angeordnet sind.

16. Schleifband nach einem der Ansprüche 1 bis 15, dadurch gekennzeichnet, daß die Fäden einander überlappend angeordnet sind.

17. Schleifband nach einem der Ansprüche 15 oder 16, dadurch gekennzeichnet, daß die Fäden mit gegenseitiger Formanpassung angeordnet sind.

18. Schleifband nach einem der Ansprüche 1 bis 17, dadurch gekennzeichnet, daß die Fäden Monofilamente sind.

19. Schleifband nach einem der Ansprüche 1 bis 17, dadurch gekennzeichnet, daß die Fäden aus Filament- oder Stapelfasern bestehen.

20. Schleifband nach einem der Ansprüche 10 bis 19, dadurch gekennzeichnet, daß die Füllbindung (11) als Grundbindung (12) für das Schleifkorn (13) dient.

21. Schleifband nach einem der Ansprüche 1 bis 19, dadurch gekennzeichnet, daß die Grundbindung (12) für das Schleifkorn (13) gesondert von der Faden- oder Füllbindung (10, 11) vorgesehen ist.

22. Schleifband nach einem der Ansprüche 1 bis 21, dadurch gekennzeichnet, daß die Fäden (4) und/oder die der Grundbindung (12) benachbarte Faden- bzw. Füllbindung (10, 11) elektrisch leitend sind und die Grundbindung (12) elektrolytisch gebildet ist.

23. Schleifband nach einem der Ansprüche 1 bis 22, dadurch gekennzeichnet, daß es eine Schicht mit einer gegenüber den benachbarten Schichten (ggf. nach oder bei chemischer oder physikalischer Behandlung) geringeren Trennwiderstandsfähigkeit enthält.

24. Verfahren zum Herstellen eines Schleifbandes nach einem der Ansprüche 1 bis 23, bei dem ein Faden oder eine Fadengruppe schraubenförmig ohne Abstand unter Benetzung mit einer aus dem fließfähigen Zustand erstarrenden Fadenbindung gewickelt werden und die so gebildete Unterlagen mit Schleifkorn beschichtet wird, dadurch gekennzeichnet, daß die Fäden ohne Abstand gewickelt werden.

25. Verfahren nach Anspruch 24, dadurch gekennzeichnet, daß die Fäden unter einem Winkel zur Schleifbandrichtung von nicht mehr als 3° gewickelt werden.

26. Verfahren nach Anspruch 24 oder 25, dadurch gekennzeichnet, daß die Fäden mittels der Fadenbindung unmittelbar miteinander verbunden werden.

27. Verfahren nach einem der Ansprüche 24 bis 26, dadurch gekennzeichnet, daß die Fäden auf einer Hilfsunterlage gewickelt und mittels dieser über die Fadenbindung miteinander verbunden werden.

28. Verfahren nach einem der Ansprüche 24 bis 27, dadurch gekennzeichnet, daß für die Fadenbindung ein Klebmittel verwendet wird.

29. Verfahren nach Anspruch 27, dadurch gekennzeichnet, daß die Fäden mit der Hilfsunterlage verschweißt werden.

30. Verfahren nach einem der Ansprüche 24 bis 28, dadurch gekennzeichnet, daß der flüssige Fadenbinder auf den Faden und/oder auf die Hilfsunterlage aufgetragen und mit diesen zugeführt wird.

31. Verfahren nach einem der Ansprüche 24 bis 30, dadurch gekennzeichnet, daß man einen Faden ohne oder mit geringer gegenseitiger Faserbindung verwendet und ihn auf der Wickelunterlage sich ausbreiten läßt.

32. Verfahren nach einem der Ansprüche 24 bis 31, dadurch gekennzeichnet, daß auf und/oder in die Fadenschicht eine Füllbindung auf- bzw. eingebracht wird.

33. Verfahren nach Anspruch 32, dadurch gekennzeichnet, daß die Füllbindung vor dem Aufbringen der Grundbindung für das Korn mindestens teilweise erhärten gelassen wird.

34. Verfahren nach Anspruch 32, dadurch gekennzeichnet, daß die Füllbindung als Grundbindung für das Korn verwendet wird.

35. Verfahren nach einem der Ansprüche 24 bis 33, dadurch gekennzeichnet, daß die zur Aufnahme der Grundbindung bestimmte Fläche vor dem Auftragen der Grundbindung geglättet, ggf. geschliffen, wird.

36. Verfahren nach einem der Ansprüche 24 bis 35, dadurch gekennzeichnet, daß die Dehnung der Fäden beim Wickeln etwa derjenigen der Hilfsunterlage gleicht.

37. Verfahren nach einem der Ansprüche 24 bis 36, dadurch gekennzeichnet, daß das Schleifkorn auf derselben Vorrichtung aufgebracht wird, auf der das Band gewickelt wird.

38. Verfahren nach einem der Ansprüche 24 bis 37, dadurch gekennzeichnet, daß alle Beschichtungen einschließlich der Beschichtung mit Schleifkorn vorgenommen werden, während sich die die Fadenwindungen enthaltende Unterlage noch auf der beim Wickeln verwendeten Tragvorrichtung befindet.

39. Verfahren nach einem der Ansprüche 24 bis 38, dadurch gekennzeichnet, daß die Unterlage auf einem Wickelstützband gewickelt, mit diesem von der Wickelvorrichtung abgenommen und ggf. mit diesem durch weitere Behandlungs-oder Verarbeitungsstationen geführt wird, bevor sie von diesem gelöst wird.

## Claims

1. An abrasive belt with a support which comprises threads (4) extending substantially in the running direction of the belt, extending helically through the belt width and providing the majority of the longitudinal strength of the abrasive belt, and a thread bond (10) joining the threads together, characterised in that the threads (4) are joined together without interspaces.

2. An abrasive belt according to Claim 1, characterised in that the angle a between the direction of the abrasive belt and the thread direction is not greater than 3°.

3. An abrasive belt according to Claim 1 or 2, characterised in that the thread bond (10) joins the threads (4) directly together.

4. An abrasive belt according to any one of Claims 1 to 3, characterised in that an auxiliary support (2) is provided and the thread bond (10) is designed to join the threads (4) to the auxiliary support (2).

5. An abrasive belt according to Claim 4, characterised in that the thread bond (10) joins the threads and the auxiliary support adhesively.

6. An abrasive belt according to Claim 4, characterised in that the threads (4) are joined to the auxiliary support (2) by a weld seam (15).

7. An abrasive belt according to any one of Claims 4 to 6, characterised in that the auxiliary support (2) provides a substantial part of the transverse strength of the abrasive belt.

8. An abrasive belt according to any one of Claims 1 to 7, characterised in that the auxiliary support (2) is situated on the side of the threads (4) remote from the grain layer (13).

9. An abrasive belt according to any one of Claims 1 to 8, characterised in that the thread bond (10) is designed to have transverse strength.

10. An abrasive belt according to any one of Claims 4 to 9, characterised in that on the side remote from the auxiliary support (2) the thread interspaces (a_{F}) are filled by a filling bond (11).

11. An abrasive belt according to Claim 10, characterised in that the filling bond (11) overlaps the threads (4).

12. An abrasive belt according to Claim 10, characterised in that the filling bond (11) is designed to have transverse strength.

13. An abrasive belt according to Claim 10 or 11, characterised in that the filling bond is in the form of shape-equalising layer.

14. An abrasive belt according to any one of Claims 1 to 13, characterised in that the threads (4) are arranged in a single layer.

15. An abrasive belt according to any one of Claims 1 to 13, characterised in that the threads are in a multilayer arrangement.

16. An abrasive belt according to any one of Claims 1 to 15, characterised in that the threads are arranged overlapping one another.

17. An abrasive belt according to either Claim 15 or 16, characterised in that the threads are arranged with mutually matching shape.

18. An abrasive belt according to any one of Claims 1 to 17, characterised in that the threads are monofilaments.

19. An abrasive belt according to any one of Claims 1 to 17, characterised in that the threads consist of filament fibres or staple fibres.

20. An abrasive belt according to any one of Claims 10 to 19, characterised in that the filling bond (11) serves as a basic bond (12) for the abrasive grain (13).

21. An abrasive belt according to any one of Claims 1 to 19, characterised in that the basic bond (12) for the abrasive grain (13) is provided separately from the thread bond or filling bond (10,11).

22. An abrasive belt according to any one of Claims 1 to 21, characterised in that the threads (4) and/or the thread bond or filling bond (10,11) adjacent the basic bond (12) are electrically conductive and the basic bond is formed electrolytically.

23. An abrasive belt according to any one of Claims 1 to 22, characterised in that the belt includes a layer of lower separation resistance with respect to adjacent layers (optionally after or with chemical or physical treatment).

24. A method of producing an abrasive belt according to any one of Claims 1 to 23, in which a thread or a group of threads are wound helically without spacing while being moistened with a thread bond which hardens from the fluid state, and the support thus formed is coated with abrasive grain, characterised in that the threads are wound without spacing.

25. A method according to Claim 24, characterised in that the threads are wound at an angle to the direction of the abrasive belt of not more than 3°.

26. A method according to Claim 24 or 25, characterised in that the threads are joined directly together by means of the thread bond.

27. A method according to any one of Claims 24 to 26, characterised in that the threads are wound on to an auxiliary support and by means of the latter are joined together via the thread bond.

28. A method according to any one of Claims 24 to 27, characterised in that an adhesive is used for the thread bond.

29. A method according to Claim 27, characterised in that the threads are welded to the auxiliary support.

30. A method according to any one of Claims 24 to 28, characterised in that the liquid thread binder is applied to the threads and/or the auxiliary support and is fed therewith.

31. A method according to any one of Claims 24 to 30, characterised in that a thread is used with or without low mutual fibre bond and it can be spread out on the lap support.

32. A method according to any one of Claims 24 to 31, characterised in that a filling bond is applied on to and/or incorporated into the thread layer.

33. A method according to Claim 32, characterised in that the filling bond is allowed to harden at least partially before the application of the basic bond for the grain.

34. A method according to Claim 32, characterised in that the filling bond is used as the basic bond for the grain.

35. A method according to any one of Claims 24 to 33, characterised in that the surface intended to receive the basic bond is smoothed, optionally ground, before the application of the basic bond.

36. A method according to any one of Claims 24 to 35, characterised in that the expansion of the threads during winding is approximately equal to that of the auxiliary support.

37. A method according to any one of Claims 24 to 36, characterised in that the abrasive grain is applied on the same device on which the belt is wound.

38. A method according to any one of Claims 24 to 37, characterised in that all the coatings, including the coating with abrasive grain, are carried out while the support containing the thread windings is still situated on the carrier device used during the winding operation.

39. A method according to any one of Claims 24 to 38, characterised in that the support is wound on a winding support belt, is removed with this from the winding device and, optionally, is conveyed with this through further treatment or processing stations before it is released therefrom.

## Revendications

1. Bande abrasive avec un support qui comprend des fils (4) s'étendant essentiellement dans le sens de passage de la bande abrasive, qui traversent la largeur de la bande en hélice et qui fournissent la plus grande partie de la résistance longitudinale de la bande abrasive, ainsi qu'une liaison (10) qui relie les fils entre eux, caractérisée en ce que les fils (4) sont reliés entre eux sans interstice.

2. Bande abrasive selon la revendication 1, caractérisée en ce que l'angle a entre le sens de la bande abrasive et le sens des fils n'est pas supérieur à 3 degrés.

3. Bande abrasive selon la revendication 1 ou 2, caractérisée en ce que la liaison (10) relie les fils (4) directement entre eux.

4. Bande abrasive selon l'une des revendications 1 à 3, caractérisée en ce qu'il est prévu un support auxiliaire (2) et en ce que la liaison (10) est conçue pour relier les fils (4) au support auxiliaire (2).

5. Bande abrasive selon la revendication 4, caractérisée en ce que la liaison ( 10) relie les fils et le support auxiliaire par collage.

6. Bande abrasive selon la revendication 4, caractérisée en ce que les fils (4) sont reliés au support auxiliaire (2) par un cordon de soudure (15).

7. Bande abrasive selon l'une des revendications 4 à 6, caractérisée en ce que le support auxiliaire (2) fournit une partie essentielle de la résistance transversale de la bande abrasive.

8. Bande abrasive selon l'une des revendications 1 à 7, caractérisée en ce que le support auxiliaire (2) est placé sur le côté des fils (4) tourné à l'opposé de la couche de grains (13).

9. Bande abrasive selon l'une des revendications 1 à 8, caractérisée en ce que la liaison (10) est résistante transversalement.

10. Bande abrasive selon l'une des revendications 4 à 9, caractérisée en ce que les interstices entre les fils (a_{F)} sur le côté tourné à l'opposé du support auxiliaire (2), sont remplis par une liaison de remplissage (11).

11. Bande abrasive selon la revendication 10, caractérisée en ce que la liaison de remplissage (11) recouvre les fils.

12. Bande abrasive selon la revendication 10, caractérisée en ce que la liaison de remplissage est résistante transversalement.

13. Bande abrasive selon la revendication 10 ou 11, caractérisée est réalisée sous la forme d'une couche d'équilibrage de la forme.

14. Bande abrasive selon l'une des revendications 1 à 13, caractérisée en ce que les fils (4) sont disposés sur une couche.

15. Bande abrasive selon l'une des revendications 1 à 13 caractérisée en ce que les fils sont disposés sur plusieurs couches.

16. Bande abrasive selon l'une des revendications 1 à 15, caractérisée en ce que les fils sont disposés de manière à se chevaucher les uns les autres.

17. Bande abrasive selon l'une des revendications 15 ou 16, caractérisée en ce que les fils sont disposés avec adaptation réciproque de la forme.

18. Bande abrasive selon l'une des revendications 1 à 17, caractérisée en ce que les fils sont des monofilaments.

19. Bande abrasive selon l'une des revendications 1 à 17, caractérisée en ce que les fils sont constitués de fibres continues ou de fibres discontinues.

20. Bande abrasive selon l'une des revendications 10 à 19, caractérisée en ce que la liaison de remplissage (11) sert de liaison de base (12) pour le grain abrasif (13).

21. Bande abrasive selon l'une des revendications 1 à 19, caractérisée en ce que la liaison de base (12) pour le grain abrasif (13) est prévue séparée de la liaison des fils ou de la liaison de remplissage (10, 11).

22. Bande abrasive selon l'une des revendications 1 à 21, caractérisée en ce que les fils (4) et/ou la liaison des fils ou liaison de remplissage (10, 11), voisine de la liaison de base (12), sont électriquement conducteurs et la liaison de base (12) est électrolytique.

23. Bande abrasive selon l'une des revendications 1 à 22, caractérisée en ce qu'elle contient une couche dont le pouvoir de résistance à la séparation est inférieur à celui des couches voisines (éventuellement après ou pendant traitement chimique ou physique).

24. Procédé de fabrication d'une bande abrasive selon l'une des revendications 1 à 23, dans lequel un fil ou un groupe de fils est enroulé en hélice sans espacement, avec imprégnation, avec une liaison des fils qui durcit à partir de l'état plastique, et le support ainsi formé est revêtu de grains abrasifs, caractérisé en ce que les fils sont enroulés sans espacement.

25. Procédé selon la revendication 24, caractérisé en ce que les fils son enroulés sous un angle non supérieur à 3 degrés, par rapport au sens de la bande abrasive.

26. Procédé selon la revendication 24 ou 25, caractérisé en ce que les fils sont reliés directement entre eux au moyen de la liaison des fils.

27. Procédé selon l'une des revendications 24 à 26, caractérisé en ce que les fils sont enroulés sur un support auxiliaire et sont reliés entre eux au moyen de celui-ci, par la liaison des fils.

28. Procédé selon l'une des revendications 24 à 27, caractérisé en ce qu'on utilise un agent adhésif pour la liaison des fils.

29. Procédé selon la revendication 27, caractérisé en ce que les fils sont soudés avec le support auxiliaire.

30. Procédé selon l'une des revendications 24 à 28, caractérisé en ce que le liant liquide pour fils est appliqué sur le fil et/ou sur le support auxiliaire et est acheminé avec ceux-ci.

31. Procédé selon l'une des revendications 24 à 30, caractérisé en ce qu'on utilise un fil sans liaison réciproque des fibres ou avec liaison réciproque réduite et on le laisse s'étendre sur le support d'enroulement.

32. Procédé selon l'une des revendications 24 à 31, caractérisé en ce qu'on applique ou introduit une liaison de remplissage sur et/ou dans la couche de fils.

33. Procédé selon la revendication 32, caractérisé en ce qu'on laisse durcir au moins partiellement la liaison de remplissage avant l'application de la liaison de base pour les grains.

34. Procédé selon la revendication 32, caractérisé en ce que la liaison de remplissage est utilisée comme liaison de base pour les grains.

35. Procédé selon l'une des revendications 24 à 33, caractérisé en ce que la surface destinée à recevoir la liaison de base est lissée ou polie avant application de la liaison de base.

36. Procédé selon l'une des revendications 24 à 35, caractérisé en ce que l'allongement des fils lors de l'enroulement est à peu près égal à celui du support auxiliaire.

37. Procédé selon l'une des revendications 24 à 36, caractérisé en ce que les grains abrasifs sont appliqués sur le même dispositif sur lequel est enroulée la bande.

38. Procédé selon l'une des revendications 24 à 37, caractérisé en ce que tous les revêtements, y compris le revêtement avec grains abrasifs, sont appliqués pendant que le support, qui contient les fils enroulés, se trouve encore sur le dispositif porteur utilisé lors de l'enroulement.

39. Procédé selon l'une des revendications 24 à 38, caractérisé en ce que le support est enroulé sur une bande de soutien d'enroulement, est enlevé avec celui-ci du dispositif d'enroulement et est éventuellement acheminé avec celui-ci, à travers d'autres postes de manipulation ou de traitement, avant d'être séparé de celui-ci.
